# EUROPÄISCHE PATENTSCHRIFT

(11) **EP 0 362 139 B1**
(45) Veröffentlichungstag und Bekanntmachung des Hinweises auf die Patenterteilung: **13.10.1993**
(21) Anmeldenummer: 89810714.9
(22) Anmeldetag: 20.09.1989
(51) Int. Cl.: D06P 3/24, D06P 1/642, D06M 13/503, D06P 5/02, C07F 1/08

(54) **Verfahren zur fotochemischen Stabilisierung von ungefärbtem und gefärbtem Polyamidfasermaterial und dessen Mischungen**
Process for the photochemical stabilisation of undyed and dyed fibrous polyamide material and mixtures thereof
Procédé de stabilisation photochimique de matière fibreuse teinte et non teinte en polyamide et ses mélanges

(30) Priorität: 29.09.1988 CH 3621/88
(43) Veröffentlichungstag der Anmeldung: 04.04.1990
(73) Patentinhaber: CIBA-GEIGY AG, 4002 Basel (CH)
(72) Erfinder: Huber-Emden, Helmut, Dr., CH-4124 Schönenbuch (CH); Reinert, Gerhard, Dr., CH-4123 Allschwil (CH)

(56) Entgegenhaltungen:
- EP-A- 0 113 856
- EP-A- 0 245 204
- US-A- 4 655 783

## Beschreibung

Die vorliegende Erfindung betrifft ein Verfahren zur fotochemischen Stabilisierung von ungefärbtem und gefärbtem Polyamidfasermaterial und dessen Mischungen mit anderen Fasern, indem man dieses Material mit photochemisch stabilisierenden Mitteln auf der Basis von Kupferverbindungen von Phenolen behandelt.

Die Verwendung von Kupfersalzen, wie z.B. Kupfersulfat, zur Verbesserung der Lichtechtheit von Färbungen auf Polyamidfasern mit Metallkomplexfarbstoffen ist allgemein bekannt; verwiesen wird auf den Artikel von I.B. HANES in ADR 3 (1980), Seiten 19 und 20. Anorganische oder organische Kupfersalze haben jedoch vielfach den Nachteil, dass sie nur ungenügend und ungleichmässig auf die Polyamidfaser aufziehen und daher nur in hohen Konzentrationen den gewünschten Effekt erzielen. Normalerweise können sie nur zur Nachbehandlung und in Diskontinueverfahren eingesetzt werden.

In der US-A-4,655,783 werden faserreaktive verbrückte Bisazomethin-Kupferkomplexe beschrieben, die z.B. aus gegebenenfalls substituierten Salicylaldehyden und aliphatischen Aminen erhältlich sind. Mit diesen Komplexen behandelte Fasermaterialien weisen hohe Lichtechtheitseigenschaften und bei den angewandten Konzentrationen keine unerwünschte Eigenfarbe auf. Die verbrückten Bisazomethin-Kupferkomplexe weisen nicht alle vorteilhaften Eigenschaften der erfindungsgemäss eingesetzten unverbrückten Bisazomethin-Kupferkomplex auf.

Es wurde nun gefunden, dass mit Kupferkomplexverbindungen von Bisazomethinen und Oximen, die jeweils OH-substituierte Phenylreste aufweisen, eine höhere Ausziehrate als mit den entsprechenden unsubstituierten Verbindungen erzielt wird. Dies ist in ökonomischer Hinsicht bedeutsam, da bei Verwendung dieser Verbindungen deutlich weniger Produkt eingesetzt werden muss.

Gegenstand vorliegender Erfindung ist somit ein Verfahren zur fotochemischen Stabilisierung von ungefärbtem und gefärbtem Polyamidfasermaterial, oder dessen Mischungen mit anderen Fasern mit photochemisch stabilisierenden Mitteln auf der Basis von Kupferverbindungen von Phenolen, das dadurch gekennzeichnet ist dass man das Polyamidfasermaterial mit faseraffinen, organischen Kupferkomplexverbindungen der Umsetzungsprodukte von o-Hydrolybenzoylderivaten der Formel
worin R Wasserstoff oder C₁-C₄-Alkyl bedeutet und der OH-Substituent sich in 3-, 4- oder 5-Stellung befindet, mit Hydroxylamin behandelt.

Das nach dem vorliegenden Verfahren photochemisch stabilisierte Polyamidfasermaterial oder dessen Mischungen mit anderen Fasern bilden einen weiteren Gegenstand der vorliegenden Erfindung.

Bevorzugte Kupfer-Komplexverbindungen aus den Umsetzungsprodukten von o-Hydroxybenzoylderivaten der Formel (1) mit Hydroxylamin entsprechen der Formel
worin R die oben angegebene Bedeutung hat und wobei sich der Hydroxysubstituent in 4- oder 5-Stellung befindet.

Im Vordergrund des Interesses stehen indessen Kupferkomplexverbindungen, die der Formel
entsprechen.

Die Kupferkomplexverbindungen der Formel (4) sind bekannt. Sie sind nach an sich bekannten Herstellungsverfahren erhältlich, die z.B. im J. Chem. Soc., S. 314 (1933) beschrieben sind. Man erhält diese Verbindungen durch Umsetzung des Reaktionsproduktes von Hydroxylamin mit dem entsprechenden OH-substituierten o-Hydroxybenzoylderivat und einem Kupfer(II)-salz, insbesondere mit einem Salz einer Mineralsäure wie Kupfer(II)chlorid oder Kupfer(II)sulfat in vorzugsweise alkoholischem, wässrig-alkoholischem oder wässrigem Medium.

Werden die Kupferkomplexe zur Stabilisierung von gefärbtem Material verwendet, so kann das Fasermaterial vor, während oder nach der Färbung damit behandelt werden. Zweckmässigerweise wird der Kupferkomplex direkt den Färbe-, Klotzflotten oder Drückpasten zugesetzt. Die Färbung erfolgt kontinuierlich oder diskontinuierlich bei Temperatur von 20 bis 130°C. Bei kontinuierlicher Arbeitsweise kann die Fixierung der Kupferkomplexe durch Dämpfen oder Hitze bei einer Temperatur von 100 bis 200°C erfolgen.

Unter Polyamidmaterial wird synthetisches Polyamid, wie z.B. Polyamid-6, Polyamid-6,6 oder auch Polyamid-12, verstanden. Neben den reinen Polyamidfasern kommen vor allem auch Fasermischungen aus Polyurethan und Polyamid in Betracht, so z.B. Trikotmaterial aus Polyamid/Polyurethan im Mischungsverhältnis 70:30. Grundsätzlich kann das reine oder gemischte Polyamidmaterial in verschiedenen Verarbeitungsformen vorliegen, wie z.B. als Faser, Garn, Gewebe oder Gewirke.

Vor allem Licht und Hitze ausgesetztes Polyamidmaterial, das z.B. als Autopolsterstoff oder Teppich vorliegt, eignet sich im besonderen Masse dazu, nach dem vorliegenden Verfahren behandelt zu werden.

Die Färbung erfolgt in üblicher Weise z.B. mit Metallkomplexfarbstoffen oder auch mit Anthrachinonfarbstoffen oder Azofarbstoffen. Als Metallkomplexfarbstoffe werden die bekannten Typen, insbesondere die 1:2-Chrom- oder 1:2-Kobaltkomplexe von Mono-, Disazo- oder Azomethinfarbstoffen eingesetzt, die in der Literatur in grosser Zahl beschrieben sind. Neben diesen kommen natürlich auch Farbstoffe aus anderen Farbstoffklassen in Frage, wie z.B. Dispersions- oder auch Küpenfarbstoffe.

Die folgenden Herstellungsvorschriften und Beispiele dienen der Veranschaulichung der Erfindung. Teile bedeuten Gewichtsteile und Prozente Gewichtsprozente. Die Prozentangaben betreffend die Zusätze der einzelnen Behandlungs- bzw. Färbebäder beziehen sich, wenn nicht anders vermerkt, auf das Fasermaterial.
Beispiel 1: 6,05 g 2,4-Dihydroxybenzaldoxim werden bei 40°C in 39,5 ml n Natriumhydroxid-Lösung gelöst. Man gibt unter Rühren eine Lösung von 4,93 g CuSO₄·5H₂O in 60 ml Wasser hinzu, rührt bei Raumtemperatur noch 1 Stunde, saugt vom ausgefällten Produkt ab, wäscht mit Wasser nach und erhält mach Trocknung 6,5 g (89,7 % d.Th.) eines dunkeloliven Komplexes der Formel
Eine Probe der Substanz wird aus einem Dimethylformamid-Wasser-Gemisch (Verhältnis 1:1) umkristallisiert, mit Ethanol gewaschen und getrocknet. Man erhält ein hellbraunes Pulver mit einem Schmelzpunkt von 214°C (Zersetzung).

| Elementaranalyse | | | | |
|---|---|---|---|---|
| berechnet | C 45,7 % | H 3,3 % | Cu 17,3 % | N 7,6 % |
| gefunden | C 45,8 % | H 3,6 % | Cu 17,0 % | N 7,6 % |

Beispiel 2: 6,68 g Resacetophenon-oxim werden bei 40°C in 80 ml 0,5 n Natronlauge gelöst und der Lösung gibt man unter Rühren eine 40°C warme Lösung von 4,99 g CuSO₄·5H₂O in 25 ml Wasser zu und rührt bei dieser Temperatur 1 Stunde lang. Nach dem Abkühlen filtriert man den entstandenen Niederschlag ab, wäscht mit Wasser sulfatfrei nach und erhält nach dem Trocknen 7,58 g des Komplexes der Formel als hellbraune Festsubstanz.

| Elementaranalyse | | | | |
|---|---|---|---|---|
| berechnet | C 48,5 % | H 4,1 % | Cu 16,0 % | H 7,1 % |
| gefunden | C 48,5 % | H 4,1 % | Cu 16,0 % | H 7,2 % |

Beispiel 3: 5 g der gemäss Vorschrift 1 bzw. 2 hergestellten Verbindungen werden mit 5 g des Kondensationsproduktes aus Naphthalinsulfonsäure und Formaldehyd als Dispergator, das in 7,5 ml Wasser gelöst ist und mit 20 g Quarzkügelchen (Durchmesser ca. 1 mm) versetzt und mit einem Rührer mit ca. 1600 Umdrehungen pro Minute so lange gemahlen, bis die Teilchengrösse unter 3 µm liegt. Die Dispersion wird von den Quarzkügelchen mittels eines feinen Maschensiebes abgetrennt und mit Wasser auf 10 % an Wirksubstanz eingestellt.
Das Einrühren von 0,3 % Carboxymethylcellulose bewirkt eine Stabilisierung der Dispersion.

### Anwendungsbeispiele:

Beispiel 4: 5 Stränge von je 10 g eines Nylongarnes werden in einem Färbeapparat mit offenen Behandlungsbädern, z.B. einem ®AHIBA-Färbeapparat, in Flotten ohne Farbstoffzusatz (Flottenverhältnis 1:20) behandelt, die 2 % Ammoniumsulfat, 1 g/l eines Dispergators, z.B. des Kondensationsproduktes aus Naphthalinsulfonsäure und Formaldehyd, sowie folgende Zusätze enthalten:
- Flotte 1:: kein Zusatz (Vergleich)
- Flotten 2-3:: 0,05 %; 0,25 % der Verbindung der Formel
- Flotten 4-5:: 0,05 %; 0,25 % der Verbindung (103)
Die Zusätze in den Flotten 2-5 werden als 10%-ige Dispersionen eingesetzt.
Von den beschriebenen fertiggestellten Färbungen werden der Cu-Gehalt bestimmt sowie Heissbelichtungen nach DIN 75.202 zur Ermittlung des photochemischen Abbaus durchgeführt.
In der folgenden Tabelle sind die Untersuchungsergebnisse aufgeführt.
Es ist deutlich zu ersehen, dass die photochemische Stabilität des Fasermaterials einerseits von der aufgezogenen Menge an Kupferkomplex abhängt, andererseits, dass dessen Affinität zur Faser bestimmend ist.

| Flotte | Behandlung mit | Cu [µg/g PA] | *Zugfestigkeit / Dehnung [%] nach 192 h Fakra nach 288 h Fakra | |
|---|---|---|---|---|
| 1 | ohne Cu-Komplex | - | 10,6 / 13,8 | zerstört |
| 2 | 0,05 % (109) ** | 5,2 | zerstört | zerstört |
| 3 | 0,25 % (109) ** | 39 | 50,9 / 47,9 | 30,6 / 35,6 |
| 4 | 0,05 % (103) ** | 9,2 | 25,9 / 24,9 | zerstört |
| 5 | 0,25 % (103) ** | 45 | 61,0 / 59,0 | 48,4 / 51,4 |

| | | | | |
|---|---|---|---|---|
| * unbelichtetes Ausgangsmaterial als Standard | | | | |
| ** als ca. 10%-ige Dispersion eingesetzt. | | | | |

## Patentansprüche

1. Verfahren zur photochemischen Stabilisierung von ungefärbtem und gefärbtem Polyamidfasermaterial oder dessen Mischungen mit anderem Fasermaterial mit photochemisch stabilisierenden Mitteln auf der Basis von Kupferverbindungen von Phenolen, dadurch gekennzeichnet, dass man, das Polyamidfasermaterial mit faseraffinen, organischen Kupfetkomplexen der Umsetzungsprodukte von o-Hydroxybenzoylderivaten der Formel worin R Wasserstoff oder C₁-C₄-Alkyl bedeutet und der OH-Substituent sich in 3-, 4- oder 5-Stellung befindet, mit Hydroxylamin behandelt.

2. Verfahren nach Anspruch 1, dadurch gekennzeichnet, dass man eine Kupferkomplexverbindung der Formel verwendet, worin R Wasserstoff oder C₁-C₄-Alkyl bedeutet und wobei sich die OH-Substituenten in 4- oder 5-Stellung befinden.

3. Verfahren nach Anspruch 2, dadurch gekennzeichnet, dass man eine Kupferkomplexverbindung der Formel verwendet.

4. Verfahren nach einem der Ansprüche 1 bis 3, dadurch gekennzeichnet, dass man den Kupferkomplex direkt dem Färbebad zusetzt.

5. Verfahren nach Anspruch 4, dadurch gekennzeichnet, dass man den Kupferkomplex in einer Menge einsetzt, dass auf 1 g Polyamid 5 bis 200 µg Kupfer kommen.

6. Verfahren nach einem der Ansprüche 1 bis 5, dadurch gekennzeichnet, dass die Färbung kontinuierlich oder diskontinuierlich bei einer Temperatur von 20 bis 130°C und bei kontinuierlicher Arbeitsweise die Fixierung der Kupferkomplexe bei einer Temperatur von 100 bis 200°C erfolgt.

7. Verfahren nach Anspruch 1, dadurch gekennzeichnet, dass man Fasermischungen aus Polyamid und Polyurethan einsetzt.

8. Das nach dem Verfahren gemäss einem der Ansprüche 1 bis 7 behandelte gefärbte oder ungefärbte Polyamidfasermaterial sowie Fasermischungen.

## Claims

1. A process for the photochemical stabilization of undyed and dyed polyamide fibre material, or blends thereof with other fibre material, using photochemically stabilizing compositions based on copper compounds of phenols, which process comprises treating said polyamide fibre material with organic copper complexes, with affinity for the fibre, of the reaction products of o-hydroxybenzoyl derivatives of the formula wherein R is hydrogen or C₁-C₄alkyl and the OH substituent is located in the 3-, 4- or 5-position, with hydroxylamine.

2. A process according to claim 1, wherein a copper complex compound of the formula is used, wherein R is hydrogen or C₁-C₄alkyl and the OH substituents are located in the 4- or 5-position.

3. A process according to claim 2, wherein a copper complex compound of the formula is used.

4. A process according to any one of claims 1 to 3, wherein the copper complex is added directly to the dyebath.

5. A process according to claim 4, wherein the copper complex is used in an amount such that 5 to 200 µg of copper are used per g of polyamide.

6. A process according to any one of claims 1 to 5, wherein dyeing is carried out continuously or batchwise at a temperature from 20 to 130°C and, in the continuous procedure, the copper complexes are fixed at a temperature from 100 to 200°C.

7. A process according to claim 1, wherein fibre blends of polyamide and polyurethane are used.

8. A dyed or undyed polyamide fibre material or fibre blend treated by a process according to any one of claims 1 to 7.

## Revendications

1. Procédé de stabilisation vis-à-vis de la lumière de matière fibreuse en polyamide, teinte ou non teinte, ou de ses mélanges avec une autre matière fibreuse, à l'aide d'agents stabilisant vis-à-vis de la lumière, à base de dérivés de phénols renfermant du cuivre, caractérisé en ce que l'on traite la matière fibreuse en polyamide avec des complexes du cuivre, organiques et ayant de l'affinité pour les fibres, des produits résultant de la réaction de dérivés o-hydroxybenzoylés de formule : dans laquelle R représente un atome d'hydrogène ou un groupe alkyle en C₁ à C₄ et le substituant OH se trouve en position 3,4 ou 5, avec l'hydroxylamine.

2. Procédé selon la revendication 1, caractérisé en ce que l'on utilise un complexe du cuivre de formule : dans laquelle R représente un atonie d'hydrogène ou un groupe alkyle en C₁ à C₄ et les substituants OH se trouvent en position 4 ou 5.

3. Procédé selon la revendication 2, caractérisé en ce que l'on utilise un complexe du cuire de formule :

4. Procédé selon l'une quelconque des revendications 1 à 3, caractérisé en ce que l'on ajoute directement le complexe du cuivre au bain de teinture.

5. Procédé selon la revendication 4, caractérisé en ce que l'on utilise le complexe du cuivre en une quantité telle que 5 à 200 µg de cuivre viennent sur 1 g de polyamide.

6. Procédé selon l'une quelconque des revendications 1 à 5, caractérisé en ce que la teinture a lieu en mode continu ou discontinu, à une température de 20 à 130°C, et, dans le mode continu, la fixation des complexes du cuivre a lieu à une température de 100 à 200°C.

7. Procédé selon la revendication 1, caractérisé en ce que l'on utilise des mélanges de fibres de polyamide et de fibres de polyuréthane.

8. Matière fibreuse en polyamide, teinte ou non teinte, traitée par le procédé selon l'une quelconque des revendications 1 à 7, ou mélanges de fibres ainsi traités.
